# EUROPÄISCHE PATENTSCHRIFT

(11) **EP 0 798 402 B1**
(45) Veröffentlichungstag und Bekanntmachung des Hinweises auf die Patenterteilung: **12.05.1999**
(21) Anmeldenummer: 97200888.2
(22) Anmeldetag: 24.03.1997
(51) Int. Cl.: C23C 30/00

(54) **Oxidationsschutzschicht**
Layer for protection against oxydation
Couche protective contre l'oxydation

(30) Priorität: 27.03.1996 AT 170/96
(43) Veröffentlichungstag der Anmeldung: 01.10.1997
(73) Patentinhaber: PLANSEE Aktiengesellschaft, 6600 Reutte, Tirol (AT)
(72) Erfinder: Martinz, Hans-Peter, Dr., 6600 Höfen (AT); Sulik, Manfred, 6600 Reutte (AT); Disam, Joachim Dr. Ing., 55116 Mainz (DE)
(74) Vertreter: Lohnert, Wolfgang, Dr.

(56) Entgegenhaltungen:
- US-A- 5 246 736

## Beschreibung

Die Erfindung betrifft eine auf einem Substrat aus einem hochschmelzenden Metall aus der Gruppe Molybdän, Wolfram, Tantal, Niob und deren Legierungen, bzw. Verbundwerkstoffen davon, aufgebrachte Oxidationsschutzschicht, die im wesentlichen aus Silizium sowie 1 - 14 Gew.% Bor besteht.

Hochschmelzende Metalle besitzen die Eigenschaften, bis zu höchsten Temperaturen ihre Festigkeit beizubehalten. Problematisch ist jedoch, daß diese Metalle und Legierungen eine nur geringe Widerstandsfähigkeit gegenüber Oxidation aufweisen, wenn sie bei hohen Temperaturen von über 400°C Luft oder anderen oxidierenden Medien ausgesetzt sind.

Um diese starke Oxidationsanfälligkeit zu verbesseren ist es bekannt, die Oberfläche der hochschmelzenden Metalle mit entsprechenden Schutzschichten zu versehen. Insbesondere die Aufbringung von Beschichtungen auf Siliziumbasis, die durch eine Diffusionsglühbehandlung mit dem hochschmelzenden Metall ein entsprechendes Silizid bilden, sind für diesen Zweck vielfach zur Anwendung gekommen. Werden derartig beschichtete hochschmelzende Metalle bei hohen Temperaturen sauerstoffhaltiger Atmosphäre ausgesetzt, bildet sich auf der Oberfläche des Silizids eine Oxidschicht, die als Schutzschicht gegen weitere Oxidation wirkt. Wird auf das hochschmelzende Metall eine reine Siliziumschicht aufgebracht, ist die Oxidschicht auf der Silizidschicht SiO₂. Reines SiO₂ bildet sich jedoch relativ langsam und weist einen hohen Schmelzpunkt auf, sodaß eine derartige Schicht insbesondere bei Einsatztemperaturen des hochschmelzenden Metalles unter 1200°C schlechte Rißheileigenschaften aufweist und damit einen vielfach unzureichenden Oxidationsschutz bildet.

Deshalb hat sich die Verwendung modifizierter Beschichtungen insbesondere auf Zweistoffbasis, wie SiC, SiB, SiGe, SiMn, SiTi, SiCr, aber auch auf Dreistoffbasis, wie SiCrAl, SiTiAl, SiCrB, SiCrTi und SiCrFe, in der Praxis durchgesetzt.

Die Verwendung modifizierter Beschichtungen auf Siliziumbasis hat den Vorteil, daß sich auf den Silizidschichten im Vergleich zu reinem SiO₂ niedriger schmelzende Oxidgemische bilden, sodaß derartige Überzugsschichten gute Rißheileigenschaften aufweisen und die Oberfläche des hochschmelzenden Metalles über einen weiten Temperaturbereich schützen. Die Aufbringung der Oxidationsschutzschichten kann durch die unterschiedlichsten Beschichtungsverfahren, wie Plasmaspritzen, Elektrophorese, Schmelzflußelektrolyse, Schmelztauchverfahren, CVD- oder PVD-Verfahren, durch Aufbringen eines Schlickers der gewünschten Pulvermischung auf die Oberfläche des hochschmelzenden Metalles (Slurry-Beschichtung) oder durch Auslagern des hochschmelzenden Metalles in einer entsprechenden Pulvermischung mit Aktivator (Pack cementation) erfolgen. Im Anschluß daran erfolgt im Falle der NiedertemperaturBeschichtungsverfahren eine Diffusionsglühbehandlung bei Temperaturen zwischen 1200°C und 1600°C unter Schutzgas oder im Hochvakuum zur Ausbildung der Silizidschichten. Bei den Hochtemperatur-Beschichtungsverfahren (Schmelzflußelektrolyse, Schmelztauchverfahren, CVD-Verfahren, pack cementation und in der Regel auch Plasmaspritzen) werden ausreichend dichte Schichten abgeschieden, so daß sich die Silizidschichten während der Oxidation im Einsatz bilden können, ohne daß Sauerstoff in größerem Ausmaß eindringen kann.

Nachteilig bei diesen bekannten Oxidationsschutzschichten ist aber doch, daß sie oftmals nicht sehr gut haften und auch eine gewisse Porosität und Ungleichmäßigkeit aufweisen.

Die US Patentschrift Nr. 5 246 736 beschreibt ein Verfahren, gemäß dem ein Refraktär-Verbundmaterial, in dem oder auf dessen Oberfläche als Korrosionsschutz ein ternäres "Silizium-Bor-Kohlenstoff-System" mit gleichförmiger Elementenverteilung ein- bzw. aufgebracht wird. Die Borkonzentration in diesem Si-B-C-System soll nicht weniger als 5 Atom-% betragen.

Das Refraktär-Verbundmaterial besteht aus faserigen Verstärkungselementen, die in einer Matrix eingebettet und verdichtet sind, wobei laut Beschreibung die Fasern generell aus Kohlenstoff oder Keramik, wie Siliziumkarbid, bestehen. Die Matrix besteht aus Kohlenstoff oder zumindest teilweise aus SiC.

Aufgabe der vorliegenden Erfindung ist es daher, eine Oxidationsschutzschicht für hochschmelzende Metalle zu schaffen, die eine verbesserte Schichthaftung, Gleichmäßigkeit und Dichtheit und damit einen deutlich verbesserten Oxidationsschutz gegenüber bisher bekannten Oxidationsschutzschichten aufweist.

Erfindungsgemäß wird dies dadurch erreicht, daß die Oxidationsschutzschicht neben Bor und Silizium 0,1 - 4 Gew.% Kohlenstoff enthält.

Besonders bewährt hat sich dabei eine Oxidationsschutzschicht, die aus 5 bis 12 Gew.% Bor, 0,5 bis 3 Gew.% Kohlenstoff, Rest Silizium besteht.

Die erfindungsgemäße Oxidationsschutzschicht hat sich sowohl für massive Substrate aus hochschmelzenden Metallen als auch für Zwischenschichten aus diesen Werkstoffen hervorragend bewährt.
Es war völlig überraschend und in diesem Ausmaß nicht zu erwarten, daß durch derartig geringfügige Kohlenstoff-Anteile in der Oxidationsschutzschicht Verbesserungen in der Oxidationsbeständigkeit erreicht werden konnten, die gegenüber reinen Bor-Siliziumschichten für gewisse Einsatzbedingungen bis zum Faktor 2 gehen können. Der zur Herstellung der Schutzschicht zugegebene Kohlenstoff dient offensichtlich nicht nur als Legierungselement, sondern auch als Aktivator, der bei der Hochtemperatur-Beschichtung, bei der Wärmebehandlung oder auch in der ersten Zeit des Einsatzes in oxidierender Atmosphäre diffusionshemmenden Sauerstoff in Form von CO oder CO₂ entfernt, was daran zu erkennen war, daß der Kohlenstoff-Gehalt in der wärmebehandelten bzw. bei der bereits kurzzeitig bei erhöhter Temperatur im Einsatz befindlichen Oxidationsschutzschicht bis zu einem Faktor 10 geringer ist als die ursprünglich aufgebrachte Menge von Kohlenstoff. Dieser anfänglich verringerte Kohlenstoff-Anteil stabilisiert sich dann und bleibt bis zum Versagen der Oxidationsschutzschicht weitgehend konstant.

Die spezielle oxidationsverbessernde Wirkung des Kohlenstoffes war in keiner Weise vorhersehbar, da für den Fachmann durch den Kohlenstoff in erster Linie eine Karburierung des Substratmaterials zu erwarten war.
Die in der Praxis interessanten Schichtstärken der erfindungsgemäßen Oxidationsschutzschicht liegen in einem Bereich zwischen 50 µm und 500 µm. In einer besonders bevorzugten Ausgestaltung der Oxidationsschutzschicht haben sich Schichtstärken zwischen 100 und 300 µm bewährt.

Die Herstellung erfindungsgemäßer Oxidationsschutzschichten ist im Prinzip mit allen bekannten Beschichtungsverfahren möglich.
Das atmosphärische Plasmaspritzen und das Schlickerverfahren haben sich jedoch als besonders vorteilhafte Beschichtungsverfahren bewährt.

Im folgenden wird die Erfindung anhand von Herstellungsbeispielen näher erläutert.

### BEISPIEL 1:

Zylindrische Probekörper mit 10 - 25 mm Durchmesser und 50 - 250 mm Länge aus Molybdän wurden an der Oberfläche sandgestrahlt und alle scharfen Kanten verrundet. Eine Pulvermischung aus 880 g Siliziumpulver, 100 g Borpulver und 20 g Kohlenstoffpulver wurde im Taumelmischer 30 Minuten gemischt. Dann wurde durch Zugabe von 560 ml eines farblosen Nitrolackes, gelöst in 140 ml Nitroverdünnung, und vierstündiger Homogenisierung der Mischung im Taumelmischer ein entsprechender Schlicker hergestellt. Die Probekörper wurden durch Besprühen mit Schlicker beschichtet. Nach einer Lufttrocknung von 24 Stunden wurden die Probekörper bei 1370°C einer Schutzgasglühung (H₂,1 bar) während 2 Stunden unterworfen, wodurch die Lackanteile des Schlickers vollständig entfernt wurden. Anschließend wurden die Probekörper von schlechthaftenden Schlickerresten befreit und optisch auf Schichtfehler, wie Risse oder Abplatzungen, geprüft und ggf. neuerlich beschichtet. Die derartig beschichteten Probekörper wiesen Schichtdicken im Bereich zwischen 50 und 100 µm auf. Zur Überprüfung der Oxidationsbeständigkeit wurden die beschichteten Probekörper bei 1200°C an Luft geglüht, wobei eine durchschnittliche Standzeit von 3000 Stunden bis zum Ausfall der Oxidationsschutzschicht festgestellt werden konnte. Zum Vergleich wurden Probekörper auf gleiche Weise mit einem Schlicker gleicher Zusammensetzung, aber ohne Kohlenstoff-Anteile beschichtet und ebenfalls bei 1200°C an Luft getestet. Bei den derartig beschichteten Probekörpern konnte eine durchschnittliche Standzeit von nur etwa 2000 Stunden festgestellt werden.

### BEISPIEL 2:

Plattenförmige Probekörper mit den Abmessungen 300 mm x 200 mm x 6 mm aus Molybdän wurden oberflächlich sandgestrahlt und alle Kanten und Ecken verrundet. Anschließend wurden die Probekörper durch atmosphärisches Plasmaspritzen beschichtet. Das verwendete Spritzpulver wurde dabei folgendermaßen hergestellt: 8,8 kg Siliziumpulver, 1,0 kg Borpulver und 0,2 kg Kohlenstoffpulver wurden gemischt, anschließend unter Wasserstoff bei 1350 - 1380°C während 3,5 Stunden gesintert und daraus eine Pulverfraktion mit einem Komgrößenbereich zwischen 36 und 120 µm ausgesiebt. Das Plasmaspritzen selbst erfolgte mit üblichen Einstellungen auf eine durchschnittliche Schichtdicke von 250 - 300 µm, die in mehrmaligen Spritzgängen erreicht wurde. Bei einem Glühen der Proben bei 1400°C an Luft wurde eine durchschnittliche Standzeit von 300 Stunden erreicht.

### BEISPIEL 3:

Plattenförmige Proben, wie nach Beispiel 2, jedoch aus Wolfram, wurden mit demselben Spritzpulver und denselben Bedingungen wie nach Beispiel 2 beschichtet. Bei einem Glühen der derart beschichteten Proben bei 1400°C an Luft wurde eine durchschnittliche Standzeit von 200 Stunden erreicht.

## Patentansprüche

1. Substrat aus einem hochschmelzenden Metall aus der Gruppe Molybdän, Wolfram, Tantal, Niob und deren Legierungen, bzw. Verbundwerkstoffen davon, mit darauf aufgebrachter Oxidationsschutzschicht, die im wesentlichen aus Silizium sowie 1 - 14 Gew.% Bor besteht,
**dadurch gekennzeichnet**,
daß die Schutzschicht zusätzlich 0,1 - 4 Gew.% Kohlenstoff enthält.

2. Substrat mit Oxidationsschutzschicht nach Anspruch 1, dadurch gekennzeichnet, daß die Schicht aus 5 - 12 Gew.% Bor, 0,5 - 3 Gew.% Kohlenstoff, Rest Silizium besteht.

3. Substrat mit Oxidationsschutzschicht nach Anspruch 1 oder 2, dadurch gekennzeichnet, daß die Schicht eine Schichtstärke zwischen 100 und 300 µm aufweist.

4. Substrat mit Oxidationsschutzschicht nach einem der Ansprüche 1 bis 3, dadurch gekennzeichnet, daß die Schicht durch atmosphärisches Plasmaspritzen hergestellt ist.

5. Substrat mit Oxidationsschutzschicht nach einem der Ansprüche 1 bis 3, dadurch gekennzeichnet, daß die Schicht durch ein Schlickerverfahren hergestellt ist.

## Claims

1. A substrate of a high-melting-point metal from the group comprising molybdenum, tungsten, tantalum, niobium and their alloys or composites thereof, with oxidation protection layer applied thereto, said layer consisting substantially of silicon and 1 - 14 wt.% boron
characterised in that
the protective layer additionally contains 0.1 - 4 wt.% carbon.

2. A substrate with oxidation protection layer according to claim 1, characterised in that the layer consists of 5 - 12 wt.% boron and 0.5 - 3 wt.% carbon, the rest being silicon.

3. A substrate with oxidation protection layer according to claim 1 or claim 2, characterised in that the layer is between 100 and 300 µm thick.

4. A substrate with oxidation protection layer according to any one of claims 1 to 3, characterised in that the layer is produced by atmospheric plasma spraying.

5. A substrate with oxidation protection layer according to any one of claims 1 to 3, characterised in that the layer is produced by a slurry method.

## Revendications

1. Substrat en métal à haut point de fusion du groupe constitué par le molybdène, le tungstène, le tantale, le niobium et leurs alliages ou des matériaux composites de ceux-ci, qui est revêtu d'une couche de protection contre l'oxydation qui se compose essentiellement de silicium ainsi que de 1 à 14 % en poids de bore, caractérisé en ce que la couche de protection contient en outre de 0,1 à 4 % en poids de carbone.

2. Substrat revêtu d'une couche de protection contre l'oxydation selon la revendication 1, caractérisé en ce que la couche se compose de 5 à 12 % en poids de bore, de 0,5 à 3% en poids de carbone, le solde étant du silicium.

3. Substrat revêtu d'une couche de protection contre l'oxydation selon la revendication 1 ou 2, caractérisé en ce que l'épaisseur de couche de cette couche est comprise entre 100 et 300 µm.

4. Substrat revêtu d'une couche de protection contre l'oxydation selon l'une des revendications 1 à 3, caractérisé en ce que la couche est formée par pulvérisation atmosphérique de plasma.

5. Substrat revêtu d'une couche de protection contre l'oxydation selon l'une des revendications 1 à 3, caractérisé en ce que la couche est formée par un procédé par barbotine.
